# EUROPÄISCHE PATENTANMELDUNG

(11) **EP 2 620 589 A1**
(43) Veröffentlichungstag der Anmeldung: **31.07.2013**
(21) Anmeldenummer: 12152424.3
(22) Anmeldetag: 25.01.2012
(51) Int. Cl.: F01D 5/06

(54) **Geschweisster Turbinenrotor**

(71) Anmelder: Siemens Aktiengesellschaft, 80333 München (DE)
(72) Erfinder: Brußk, Stefan, 45479 Mülheim an der Ruhr (DE); David, Walter, 45481 Mülheim an der Ruhr (DE); Ghicov, Andrei, 45478 Mülheim an der Ruhr (DE); Kern, Torsten-Ulf, 46485 Wesel (DE)

(57) **Zusammenfassung**

Die Erfindung betrifft eine Vorrichtung (2), insbesondere aus mehreren Rotorsegmenten (4) zusammengesetzter Turbinenrotor (2), aufgebaut aus zumindest zwei entlang einer Rotationsachse (6) aneinandergereihten und miteinander über zumindest eine Schweißnaht (8) verbundenen Bauteilen (4), wobei jedes Bauteil (4) eine in radialer Richtung (12) abstehende Schutzanformung (18) aufweist und wobei die Schweißnaht (8) sowie eine die Schweißnaht (8) umhüllende Wärmeeinflusszone (10) zwischen den Schutzanformungen (18) weitergeführt sind, so dass die Schutzanformungen (18) der Bauteile (4) miteinander verbunden sind. Vorzugsweise verläuft die Wärmeeinflusszone parallel zu den Bauteilen (4).

## Beschreibung

Die Erfindung betrifft eine Vorrichtung aus miteinander verschweißten Bauteilen und insbesondere einen aus mehreren Rotorsegmenten zusammengesetzten Turbinenrotor.

Werden Bauteile durch Schweißen und somit über eine Schweißnaht miteinander verbunden, so werden hierdurch die Materialeigenschaften der Bauteile im Bereich der Verbindung verändert. Diese Änderung der Materialeigenschaften ist auf die Wärmeeinwirkung während dem Schweißprozess zurückzuführen, weswegen der betroffene Bereich auch als Wärmeinflusszone bezeichnet wird. In der Regel ist die Änderung der Materialeigenschaften nachteilig und daher unerwünscht.

Eine die Materialeigenschaften charakterisierende und durch Wärmeeinwirkung beeinflussbare Größe stellt die Härte dar. Beim Verschweißen der Bauteile erhöht sich die Härte typischerweise, wodurch die Vorrichtung im Bereich der Wärmeeinflusszone härter, jedoch auch spröder wird. Mit zunehmender Härte steigt daher häufig die Sensitivität gegenüber Mediumeinfluss und Kerbwirkung bei Axialspannungen/Umlaufbiegespannungen, was vor allem bei Vorrichtungen nachteilig ist, auf die permanent Zugspannungen oder Vibrationen einwirken.

Aufgrund der erhöhten Sensitivität ist oft gerade in der Wärmeinflusszone der am geringsten belastbare Bereich einer aus mehreren miteinander verschweißten Bauteilen aufgebauten Vorrichtung aufgrund einer möglichen Kerbwirkung gegeben. Bei der Auslegung der Vorrichtung und insbesondere der Bauteile müssen daher die Änderungen der Materialeigenschaften in der Wärmeinflusszone berücksichtigt werden. Dies geschieht zum Beispiel dadurch, dass für die Bauteile eine an den jeweiligen Schweißprozess angepasste Materialauswahl getroffen wird, bei der nach dem Verschweißen der Bauteile im Bereich der Wärmeeinflusszone eine gewünschte Belastbarkeit des Bauteils und insbesondere eine gewünschte Härte im Bereich der Wärmeeinflusszone gegeben ist. Alternativ oder ergänzend hierzu wird die Vorrichtung nach dem Verschweißen der Bauteile zumindest im Bereich der Wärmeeinflusszone wärmenachbehandelt, um hierdurch eine vorteilhafte Änderung der Materialeigenschaften hervorzurufen.

Ausgehend hiervon liegt der Erfindung die Aufgabe zugrunde, eine Vorrichtung aus miteinander verschweißten Bauteilen mit verbesserter Schweißverbindung anzugeben.

Diese Aufgabe wird erfindungsgemäß durch eine Vorrichtung mit den Merkmalen des Anspruchs 1 gelöst. Die rückbezogenen Ansprüche beinhalten teilweise vorteilhafte und teilweise für sich selbst erfinderische Weiterbildungen dieser Erfindung.

Bei der Vorrichtung handelt es sich insbesondere um einen aus mehreren Rotorsegmenten zusammengesetzten Turbinenrotor, der vorzugsweise für einen Einsatz in einer Anlage zur Erzeugung von elektrischer Energie ausgelegt ist. Aufgebaut ist die Vorrichtung aus zumindest zwei entlang einer Rotationsachse aneinandergereihten und miteinander über zumindest eine Schweißnaht verbundenen Bauteilen. Diese bilden vorzugsweise eine Welle aus. Dabei weist jedes Bauteil eine in radialer Richtung abstehende Schutzanformung auf und die Schweißnaht sowie eine die Schweißnaht umhüllende Wärmeeinflusszone sind zwischen den Schutzanformungen weitergeführt, so dass die Schutzanformungen der Bauteile miteinander verbunden sind. Hierdurch ist die Vorrichtung und insbesondere die Wärmeeinflusszone der Vorrichtung weniger anfällig für Spannungsrisskorrosion, weswegen die Vorrichtung bevorzugt für den Einsatz in einem Medium, wie beispielsweise Wasserdampf, vorgesehen ist.

Mit Hilfe der Schutzanformungen und aufgrund der Weiterführung der Schweißnaht zwischen den Schutzanformungen werden die Teilbereiche der Schweißnaht, die mit dem aggressiven Medium unmittelbar in Kontakt stehen in Bereiche der Vorrichtung verlagert, in denen verhältnismäßig geringe und insbesondere gegenüber den übrigen Bereichen der Vorrichtung reduzierte Zugspannungen wirken. Gerade die Kombination aus einem angreifenden aggressiven Medium und wirkender Zugspannungen ist eine Ursache für die Spannungsrisskorrosion. Die Verlagerung der Schweißnahtaustrittspunkte, also der Bereiche der Schweißnaht, die dem aggressiven Medium unmittelbar ausgesetzt sind, in einen Bereich, in dem geringe oder zumindest reduzierte Zugspannungen wirken, führt daher in vorteilhafter Weise zu einer Reduzierung der Sensitivität der Vorrichtung und insbesondere der Wärmeeinflusszone gegenüber Spannungsrisskorrosion.

Erfindungsgemäß ist daher allgemein vorgesehen, dass durch geeignete konstruktive Maßnahmen die Wärmeinflusszone derart ausgebildet wird, dass in dem Bereich, wo Zugspannungen wirken, die Wärmeeinflusszone keinem Medium mehr ausgesetzt ist. Dort wo die Wärmeinflusszone einem Medium ausgesetzt ist, wirken vorzugsweise keine Zugkräfte mehr.

Vorzugsweise wird dabei die Geometrie der Schutzanformungen bei gegebener Geometrie der Vorrichtung derart gewählt, dass die bei vorgesehener Nutzung der Vorrichtung zu erwartenden von außen auf die Vorrichtung wirkenden Zugkräfte einen möglichst geringen Einfluss auf die über die Schweißnaht miteinander verbundenen Schutzanformungen hat.

Entsprechend einer bevorzugten Variante der Vorrichtung sind die Schutzanformungen flanschartig ausgestaltet. Dies ist insbesondere dann von Vorteil, wenn die Vorrichtung eine zur Rotationsachse rotationssymmetrische Grundgeometrie ausweist und die Schweißnaht ein scheiben- oder ringförmiges Teilvolumen der Vorrichtung ausfüllt. Zudem sind derart geformte Schutzanforderungen technisch besonders einfach zu realisieren.

In vorteilhafter Weiterbildung weist zumindest eine Schutzanformung eine Einbuchtung im Bereich eines radial inneren Endes der Schutzanformung auf. Ziel ist es dabei, eine ungünstige Kraftübertragung oder Kraftweiterleitung innerhalb der Vorrichtung derart zu unterbinden, dass bei Nutzung der Vorrichtung auftretende und von außen an der Vorrichtung angreifende Kräfte in möglichst geringem Ausmaß Zugspannungen im Bereich der Schutzanformungen hervorrufen. Somit wirken die Einbuchtungen quasi als Entlastungskerben, die den Aufbau von Zugspannungen im Bereich der Schutzanformungen unterbinden.

Darüber hinaus ist eine Variante der Vorrichtung von Vorteil, bei der der Verlauf der Wärmeeinflusszone im Bereich der Schutzanformungen umgelenkt ist. Dabei ist der Verlauf der Wärmeeinflusszone weiter bevorzugt im Bereich eines radial äußeren Endes der Schutzanformungen im Wesentlichen parallel zur Rotationsachse ausgerichtet. Hierdurch wird erreicht, dass Zugspannungen, die im Bereich der Schutzanformungen wirken, zumindest nicht senkrecht und bevorzugt parallel zur Oberflächennormalen einer Oberfläche der Schweißnaht wirken, die dem aggressiven Medium unmittelbar und direkt ausgesetzt ist. Da gerade Zugspannungen die Spannungsrisskorrosion unterstützen, die senkrecht zur Oberflächennormalen wirken, wird hierdurch die Anfälligkeit gegenüber Spannungsrisskorrosion weiter verringert.

Weiter ist eine Ausgestaltung der Vorrichtung zweckmäßig, bei der im Bereich eines radial äußeren Endes der Schutzanformungen eine Abdeckung vorgesehen ist. Mit Hilfe einer entsprechenden Abdeckung lässt sich zum Beispiel, sofern diese mit den Schutzanformungen verschweißt wird, der Verlauf der Schweißnaht und somit der Verlauf der die Schweißnaht umhüllenden Wärmeeinflusszone auf besonders einfache Weise im Bereich der Schutzanformungen umlenken.

Besonders zweckmäßig ist es hierbei, wenn die Abdeckung durch Auftragsschweißen eines Schweißzusatzwerkstoffs gefertigt ist und somit letzten Endes Teil der Schweißnaht selbst ist. Auf diese Weise ist die Vorgabe eines Verlaufs der Wärmeinflusszone im Bereich der Schutzanforderungen technisch besonders einfach umzusetzen.

Gemäß einer weiteren Variante der Vorrichtung sind die Bauteile der Vorrichtung aus unterschiedlichen Materialien und insbesondere aus unterschiedlichen Legierungen gefertigt. Eine derartige Ausgestaltung ist beispielsweise vorteilhaft, wenn die lokale Belastung der Vorrichtung über die Ausdehnung der Vorrichtung hinweg deutlich variiert und somit unterschiedliche Anforderungen an die einzelnen Bauteile der Vorrichtung gestellt werden.

Zweckmäßig ist zudem eine Variante der Vorrichtung, bei der bei einem definierten vorgegebenen maximalen Belastungsgrenzwert, wie beispielsweise eine maximale Zugspannung in Längsrichtung der Vorrichtung, für den die Vorrichtung ausgelegt ist, zumindest eines der Bauteile aus einem Material mit einer, im Vergleich zu Bauteilen ohne Schutzanformung, höheren Härte gefertigt ist. In weiter bevorzugter Ausgestaltung ist die Härte hierbei um 10 % bis 25 % erhöht.

Da die Bereiche der Schweißnaht und der Wärmeeinflusszone, die dem aggressiven Medium ausgesetzt sind, in einen Bereich der Vorrichtung verlagert sind, in dem geringere Zugeigenspannungen und/oder geringere von außen aufgeprägte Zugspannungen wirken, ist die Vorrichtung und insbesondere die Wärmeeinflusszone bei gleicher Materialwahl gegenüber einer Vorrichtung ohne Schutzanformungen weniger anfällig für Spannungsrisskorrosion. Die hier vorgestellte Vorrichtung ist somit im Falle einer Materialwahl, wie bisher üblich, für eine höhere Belastung ausgelegt. Alternativ dazu ist es vorgesehen, die Auslegung, also den vorgesehenen maximalen Belastungsgrenzwert, wie beispielsweise eine maximale Zugspannung in Längsrichtung der Vorrichtung, beizubehalten und die Materialwahl für die Bauteile entsprechend anzupassen. Als Auswahlkriterium eignet sich dabei zum Beispiel die Härte eines Materials, weswegen die Auswahl eines geeigneten Werkstoffs für die Bauteile unter anderem wie oben beschrieben auf der Basis des Härtewertes des Werkstoffs vorgenommen wird. Ist beispielsweise bei Ausführung einer herkömmlichen Schweißverbindung zwischen den Bauteilen ein Werkstoff für die Bauteile mit einer Vickershärte von maximal 350HV10 vorgesehen, so erlaubt die Ausführung der hier vorgestellten Schweißverbindung eine Anhebung dieses Grenzwertes auf 420HV10.

Je nach Anwendungsfall ist es vorgesehen, entweder auf eine gängige Wärmenachbehandlung der Vorrichtung und insbesondere der Wärmeeinflusszone zu verzichten oder aber eine Wärmenachbehandlung durchzuführen. Die Nutzung der verbesserten Schweißverbindung quasi als Ersatz für eine üblicherweise vorgenommene Wärmenachbehandlung ist vor allem zweckmäßig, wenn die Vorrichtung ansonsten, beispielsweise aufgrund ihrer Abmessungen, mit verhältnismäßig großem technischen Aufwand wärmenachbehandelt werden muss. Durch eine Kombination der verbesserten Schweißverbindung mit einer Wärmenachbehandlung lassen sich hingegen die Eigenschaften der Vorrichtung weiter verbessern. Dabei wird entsprechend einer bevorzugten Vorgehensweise eine lokale und insbesondere auf den Bereich der Schutzanformungen beschränkte Wärmenachbehandlung vorgenommen. Einer alternativen bevorzugten Vorgehensweise ist einer lokalen und insbesondere auf den Bereich der Schutzanformungen beschränkten Wärmenachbehandlung eine globale Wärmenachbehandlung überlagert.

Ausführungsbeispiele der Erfindung werden nachfolgend anhand einer schematischen Zeichnung näher erläutert. Darin zeigen:
- FIG 1: in einer Schnittdarstellung ausschnittsweise einen Turbinenrotor mit herkömmlicher Schweißverbindung,
- FIG 2: in einer Schnittdarstellung ausschnittsweise einen Turbinenrotor mit verbesserter Schweißverbindung und

- FIG 3: in einer Schnittdarstellung ausschnittsweise einen Turbinenrotor mit alternativer verbesserter Schweißverbindung.

Einander entsprechende Teile sind in allen Figuren jeweils mit den gleichen Bezugszeichen versehen.

Zur Verdeutlichung der Unterschiede zwischen einer herkömmlichen Schweißverbindung und einer hier vorgestellten verbesserten Schweißverbindung sind in FIG 1 ein Turbinenrotor 2, insbesondere einer Dampf- oder Gasturbine einer Anlage zur Erzeugung von elektrischer Energie, mit herkömmlicher Schweißverbindung und in FIG 2 ein Turbinenrotor 2 mit verbesserter Schweißverbindung jeweils ausschnittsweise in einer Schnittdarstellung abgebildet.

Unabhängig von der Ausführung der Schweißverbindung ist der Turbinenrotor 2 aus mehreren Rotorsegmenten 4 aufgebaut, welche entlang einer Rotationsachse 6 aneinandergereiht sind, welche eine zylinderförmige Grundgeometrie aufweisen und welche stirnseitig über zumindest eine Schweißnaht 8 stoffschlüssig miteinander verbunden, also miteinander verschweißt sind. Die Verschweißung der Rotorsegmente 4 erfolgt typischerweise mittels eines Engspaltschweißverfahrens, während dem sich im Bereich der Schweißnaht 8 in den Rotorsegmenten 4 eine Wärmeeinflusszone 10 aufgrund von Wärmeeinwirkung ausbildet, in der unter anderem die Härte des Werkstoffs, aus dem die Rotorsegmente 4 gefertigt sind, gegenüber der Härte in den Rotorsegmenten 4 außerhalb der Wärmeinflusszone 10 erhöht ist. Bei diesem Engspaltschweißverfahren erfolgt ein zusätzlicher Materialeintrag eines Schweißzusatzwerkstoffes in einen Spalt zwischen den Rohrsegmenten 4.

Im Falle des Turbinenrotors 2 mit herkömmlicher Schweißverbindung verläuft jene Wärmeeinflusszone 10 genau wie die Schweißnaht 8 im Wesentlichen in radialer Richtung 12 und schließt an einem sogenannten Schweißnahtaustrittspunkt 14 oder vielmehr in einem Schweißnahtaustrittsbereich mit einer Oberfläche ab, die Teil einer der Rotationsachse 6 abgewandten äußeren Oberfläche 16 des Turbinenrotors 2 ist. Diese äußere Oberfläche 16 des Turbinenrotors 2 ist im Betrieb des Turbinenrotors 2 beispielsweise Wasserdampf oder (Verbrennungs-) Gasen ausgesetzt, welche als aggressives Medium zusammen mit im Turbinenrotor 2 wirkenden Zugspannungen Spannungsrisskorrosion am Turbinenrotor 2 hervorrufen können. Besonders gefährdet ist hierbei der zur Wärmeeinflusszone 10 gehörende Teil der äußeren Oberfläche 16, da der Werkstoff in diesem Bereich neben einer erhöhten Härte auch eine höhere Sprödigkeit aufweist.

Mit Hilfe einer in FIG 2 dargestellten verbesserten Schweißverbindung lässt sich das Risiko für eine Spannungsrisskorrosion verringern. Hierzu weist jedes Rotorsegment 4 eine flanschartige, ringförmige Schutzanformung 18 auf, welche an der äußeren Oberfläche 16 positioniert ist und in radialer Richtung 12 absteht. Die Schweißnaht 8 und somit auch die Wärmeeinflusszone 10 sind zwischen den Schutzanformungen 18 der Rotorsegmente 4 weitergeführt, so dass auch die Schutzanformungen 18 über die Schweißnaht 8 miteinander verbunden sind. Auf diese Weise wird der Schweißnahtaustrittspunkt 14 bzw. der Schweißnahtaustrittsbereich in radialer Richtung 12 gesehen nach außen und somit in Richtung eines radial äußeren Endes der Schutzanformungen 18 verlagert, wo eine geringere lokale Belastung durch Zugspannungen gegeben ist. Aufgrund dieser verringerten Belastung durch Zugspannungen in genau dem Bereich, in dem die Wärmeinflusszone 10 mit dem aggressiven Medium, also dem Wasserdampf, in direktem Kontakt steht, wird die Sensitivität des Werkstoffs in diesem Bereich gegenüber Spannungsrisskorrosion und damit das Risiko für eine Spannungsrisskorrosion verringert. Da eben dieser Bereich den diesbezüglich anfälligsten Bereich des Turbinenrotors 2 darstellt, ist hierdurch die Anfälligkeit des gesamten Turbinenrotors 2 für Spannungsrisskorrosion reduziert.

Zur weiteren Verbesserung der Haltbarkeit der Schweißverbindung ist die Schweißnaht 8 endseitig nach Art einer Abdeckung 20 ausgeformt, wobei jene Abdeckung 20 durch Auftragsschweißen des verwendeten Schweißzusatzwerkstoffs hergestellt ist. Aufgrund dieser Gestaltung der Schweißnaht 8 im Endbereich ist der Verlauf der Wärmeeinflusszone 10 in eben diesem Bereich umgelenkt und die Oberflächennormale der Oberfläche der Wärmeeinflusszone 10, die Teil der äußeren Oberfläche 16 ist, ist parallel zur Rotationsachse 6. Da insbesondere Zugspannungen in Bezug auf Spannungsrisskorrosion kritisch sind, die senkrecht zur Oberflächennormalen wirken, und da aufgrund der Umlenkung des Verlaufs der Wärmeeinflusszone 10 die lokale Belastung mit derart gerichteten Zugspannungen weiter reduziert ist, ist letzten Endes die Anfälligkeit des Turbinenrotors 2 gegenüber Spannungsrisskorrosion weiter verringert.

Eine alternative Ausgestaltung des Turbinenrotors 2 ist in FIG 3 abgebildet. Hier weist eine jede Schutzanformung 18 zusätzlich eine vorzugsweise ringförmig umlaufende Entlastungskerbe 22 auf, die an einem radial inneren Ende der Schutzanformung 18 platziert ist. Die Anordnung der Entlastungskerben 22 erfolgt dabei zwischen den Grundkörpern der Rotorsegmente 4 und dem Schweißnahtaustrittspunkt 14 bzw. dem Schweißnahtaustrittsbereich, wodurch die lokale Belastung durch Zugspannungen im Bereich des Schweißnahtaustrittspunkts 14 bzw. des Schweißnahtaustrittsbereichs zusätzlich reduziert wird, insbesondere wenn die Zugspannungen im Turbinenrotor 2 durch eine äußere Krafteinwirkung hervorgerufen wird, deren Angriffspunkt nicht im Bereich der Schutzanformungen 18 liegt.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebenen Einzelmerkmale auch auf andere Weise miteinander kombinierbar, ohne den Gegenstand der Erfindung zu verlassen.

## Patentansprüche

1. Vorrichtung (2),
insbesondere aus mehreren Rotorsegmenten (4) zusammengesetzter Turbinenrotor (2),
aufgebaut aus zumindest zwei entlang einer Rotationsachse (6) aneinandergereihten und miteinander über zumindest eine Schweißnaht (8) verbundenen Bauteilen (4),
wobei jedes Bauteil (4) eine in radialer Richtung (12) abstehende Schutzanformung (18) aufweist und wobei die Schweißnaht (8) sowie eine die Schweißnaht (8) umhüllende Wärmeeinflusszone (10) zwischen den Schutzanformungen (18) weitergeführt sind, so dass die Schutzanformungen (18) der Bauteile (4) miteinander verbunden sind.

2. Vorrichtung (2) nach Anspruch 1,
wobei die Schutzanformungen (18) flanschartig ausgestaltet sind.

3. Vorrichtung (2) nach Anspruch 1 oder 2,
wobei zumindest eine Schutzanformung (18) eine Einbuchtung (22) im Bereich eines radial inneren Endes der Schutzanformung (18) aufweist.

4. Vorrichtung (2) nach einem der Ansprüche 1 bis 3, wobei der Verlauf der Wärmeeinflusszone (10) im Bereich der Schutzanformungen (18) umgelenkt ist.

5. Vorrichtung (2) nach einem der Ansprüche 1 bis 4, wobei der Verlauf der Wärmeeinflusszone (10) im Bereich eines radial äußeren Endes der Schutzanformungen (18) im Wesentlichen parallel zur Rotationsachse (6) ausgerichtet ist.

6. Vorrichtung (2) nach einem der Ansprüche 1 bis 6, wobei im Bereich eines radial äußeren Endes der Schutzanformungen (18) eine Abdeckung (20) vorgesehen ist.

7. Vorrichtung (2) nach Anspruch 6,
wobei die Abdeckung (20) durch Auftragsschweißen eines Schweißzusatzwerkstoffs gefertigt ist.

8. Vorrichtung (2) nach einem der Ansprüche 1 bis 7, wobei die Bauteile (4) aus unterschiedlichen Materialien gefertigt sind.

9. Vorrichtung (2) nach einem der Ansprüche 1 bis 8, wobei bei einem definierten vorgegebenen maximalen Belastungsgrenzwert zumindest eines der Bauteile (4) aus einem Material mit einer, im Vergleich zu Bauteilen (4) ohne Schutzanformung (18), höheren Härte gefertigt ist.

10. Vorrichtung (2) nach Anspruch 9,
wobei die Härte um 10% bis 25% erhöht ist.
